# EUROPÄISCHE PATENTSCHRIFT

(11) **EP 3 031 948 B1**
(45) Veröffentlichungstag und Bekanntmachung des Hinweises auf die Patenterteilung: **15.03.2017**
(21) Anmeldenummer: 15185878.4
(22) Anmeldetag: 20.01.2009
(51) Int. Cl.: C23C 16/32, C23C 16/34, C23C 16/36, C23C 16/40, C23C 28/04, C23C 30/00

(54) **HARTSTOFFBESCHICHTETER KÖRPER**
BODY COATED WITH HARD MATERIAL
CORPS REVETU D'UNE MATIERE DURE

(30) Priorität: 12.03.2008 DE 102008013965
(43) Veröffentlichungstag der Anmeldung: 15.06.2016
(62) Teilanmeldung aus: 09718954.2
(73) Patentinhaber: Kennametal Inc., Latrobe, PA 15650-0231 (US)
(72) Erfinder: Van den Berg, Hendrikus, 5925 BT Venlo-Blerick (NL); Westphal, Hartmut, 26466 Dermbach/Röhn (DE); Sottke, Volkmar, 45479 Mühlheim/Ruhr (DE)
(74) Vertreter: Prinz & Partner mbB

(56) Entgegenhaltungen:
- EP-A- 0 899 359
- EP-A- 1 122 334
- EP-A- 1 825 943
- WO-A-00/70120
- KIM BYOUNG-JUNE ET AL: "High temperature oxidation of (Ti1-XAlX)N coatings made by plasma enhanced chemical vapor deposition", JOURNAL OF VACUUM SCIENCE AND TECHNOLOGY: PART A, AVS /AIP, MELVILLE, NY.; US, Bd. 17, Nr. 1, 1. Januar 1999 (1999-01-01) , Seiten 133-137, XP012004334, ISSN: 0734-2101

## Beschreibung

Die Erfindung betrifft einen hartstoffbeschichteten Körper mit mehreren mittels CVD aufgetragenen Hartstoffschichten.

An Schneidwerkzeuge, die für die zerspanende Bearbeitung verwendet werden, werden hohe Anforderungen hinsichtlich der Standfestigkeit und der Belastbarkeit gestellt, insbesondere bei der Zerspanung harter oder zäher Materialien wie vergüteten bzw. gehärteten Stählen durch Drehen mit hohen Schnittgeschwindigkeiten. Der Schneidwerkstoff soll insbesondere abrasionsbeständig sein, was bereits frühzeitig dazu führte, dass Hartmetall- oder Cermetsubstratkörper mit Oberflächenbeschichtungen versehen worden sind, wobei zunächst Carbide, Nitride oder Carbonitride des Titans und später auch Aluminiumoxidschichten als Verschleißschutzschichten verwendet worden sind. Bekannt sind auch mehrlagige Verschleißschutzschichten aus unterschiedlichen Hartstoffen. Als verschleißmindernde Schichten sind beispielsweise Aluminiumoxidschichten bekannt, die auf einer oder mehreren Zwischenlagen wie beispielsweise Titancarbonitrid oder Titannitrid angeordnet sind.

Aus der WO 03/085152 A2 ist die Verwendung einer Ti-Al-N-Schicht bekannt, die als monophasige Schicht mit Aluminiumgehalten bis 60% mittels PVD erzeugt werden kann. Bei höheren Aluminiumgehalten entsteht allerdings ein Gemisch aus kubischem und hexagonalem TiAlN und bei noch höheren Aluminiumanteilen nur noch die weichere und nicht verschleißfeste hexagonale Wurtzitstruktur.

Es ist auch bekannt, dass mittels Plasma-CVD einphasige Ti₁₋ₓAlₓN-Hartstoffschichten mit x = 0,9 herstellbar sind. Nachteilig sind jedoch hierbei die unzureichende Homogenität der Schichtzusammensetzung und der relativ hohe Chlorgehalt in der Schicht.

Soweit für die Herstellung von Ti₁₋ₓAlₓN-Hartstoffschichten PVD- oder Plasma-CVD-Verfahren eingesetzt wurden, war deren Anwendung auf Temperaturen unter 700 °C beschränkt. Nachteilig ist, dass die Beschichtung komplizierter Bauteilgeometrien Schwierigkeiten bereitet. PVD ist ein gerichteter Prozess, bei dem komplexe Geometrien unregelmäßig beschichtet werden. Das Plasma-CVD erfordert eine hohe Plasmahomogenität, da die Plasmaleistungsdichte einen direkten Einfluss auf das Ti/Al-Atomverhältnis der Schicht hat. Die Herstellung einphasiger kubischer Ti₁₋ₓAlₓN-Schichten mit hohem Aluminiumanteil ist mit den industriell eingesetzten PVD-Verfahren nicht möglich.

Auch eine TiAIN-Abscheidung mit einem konventionellen CVD-Verfahren bei Temperaturen über 1.000 °C ist nicht möglich, da das metastabile Ti₁₋ₓAlₓN bei solch hohen Temperaturen in TiN und hexagonales AIN zerfällt.

Schließlich ist bei dem in der US 6,238,739 B1 beschriebenen Verfahren, durch einen thermischen CVD-Prozess ohne Plasmaunterstützung Ti₁₋ₓAlₓN-Schichten mit x zwischen 0,1 und 0,6 bei Temperaturen zwischen 550 °C und 650 °C herzustellen, eine Eingrenzung auf kleinere Aluminiumgehalte mit x ≤ 0,6 gegeben. Als Gasmischung werden in dem dort beschriebenen Prozess Aluminium- und Titanchloride sowie NH₃ und H₂ verwendet. Auch bei dieser Beschichtung sind hohe Chlorgehalte bis zu 12 At% in Kauf zu nehmen.

In der WO 2007/003648 A1 wird zur Verbesserung der Verschleißfestigkeit und der Oxidationsbeständigkeit vorgeschlagen, einen hartstoffbeschichteten Körper mit einem ein- oder mehrlagigen Schichtsystem mittels CVD herzustellen, das mindestens eine Ti₁₋ₓAlₓN-Hartstoffschicht enthält, wozu der Körper in einem Reaktor bei Temperaturen im Bereich von 700 °C bis 900 °C mittels CVD ohne Plasmaanregung beschichtet wird und als Precursoren Titanhalogenide, Aluminiumhalogenide und reaktive Stickstoffverbindungen verwendet werden, die bei erhöhter Temperatur gemischt werden. Im Ergebnis wird ein Körper mit einer einphasigen Ti₁₋ₓAlₓN-Hartstoffschicht in der kubischen NaCl-Struktur mit einem Stöchiometriekoeffizienten x > 0,75 bis x = 0,93 oder einer mehrphasige Schicht erhalten, deren Hauptphase aus Ti₁₋ₓAlₓN mit kubischer NaCl-Struktur mit einem Stöchiometriekoeffizienten x > 0,75 bis x = 0,93 besteht, wobei als weitere Phase Ti₁₋ₓAlₓN in Wurtzitstruktur und/oder TiNₓ in NaCl-Struktur enthalten sind. Der Chlorgehalt liegt im Bereich zwischen 0,05 bis 0,9 At%. Aus diesem Dokument ist auch bekannt, dass die Ti₁₋ₓAlₓN-Hartstoffschicht oder -schichten bis zu 30 Massen% amorphe Schichtbestandteile enthalten können. Der Härtewert der erhaltenen Schichten liegt im Bereich 2.500 HV bis 3.800 HV.

Um die Haftung einer Ti₁₋ₓAlₓN-Hartstoffschicht bei hoher Verschleißfestigkeit zu verbessern, wird in der nicht vorveröffentlichten DE 10 2007 000 512 zudem vorgeschlagen, dass das auf einen Substratkörper aufgetragene Schichtsystem aus einer auf den Körper aufgebrachten Anbindungsschicht aus Titannitrid, Titancarbonitrid oder Titancarbid besteht, worauf eine Phasengradientenschicht folgt und schließlich eine Außenlage aus einer ein- oder mehrphasigen Ti₁₋ₓAlₓN-Hartstoffschicht. Die Phasengradientenschicht besteht an ihrer der Anbindungsschicht zugewandten Seite aus einem TiN/h-AIN-Phasengemisch und weist mit zunehmender Schichtdicke einen zunehmenden Phasenanteil von fcc-TiAIN mit einem Anteil von mehr als 50% und damit einhergehend simultaner Abnahme der Phasenanteile von TiN und h-AlN auf.

Neben der Abrasions- und Oxidationsbeständigkeit einer Schicht auf einem Hartmetall-, Cermet- oder Substratkörper ist für die Anwendung dieses Werkstoffes bei zerspanenden Bearbeitungen, insbesondere bei hohen Schnittgeschwindigkeiten, die thermische Beständigkeit der Beschichtung von großer Bedeutung. Im Bereich einer Schneidkante eines Schneideinsatzes entstehen beim Drehen von harten Werkstücken Temperaturen, die deutlich oberhalb von 1.000 °C liegen. Bei solchen Temperaturen wirken sich unterschiedliche Ausdehnungskoeffizienten, die für die Substrate zwischen den einzelnen Lagen bestehen, erheblich aus. Hierbei kommt es zur Ausbildung von Spannungen zwischen den einzelnen Lagen und, sofern durch Wärmeleitung die hohe Temperatur von der äußeren Schicht bis zum Substratkörper transportiert wird, im ungünstigsten Falle zu einem Ablösen der Beschichtung, womit der Schneideinsatz unbrauchbar wird.

Es ist somit Aufgabe der vorliegenden Erfindung, einen hartstoffbeschichteten Körper zu schaffen, dessen Beschichtung durch Auswahl der einzelnen Schichten eine bessere thermische Isolationswirkung hinsichtlich des Wärmetransportes hat.

Diese Aufgabe wird durch einen hartstoffbeschichteten Körper nach Anspruch 1 gelöst. Der hartstoffbeschichtete Körper besitzt mehrere Schichten, wobei auf einer Ti₁₋ₓAlₓN- und/oder Ti₁₋ₓAlₓC- und/oder einer Ti₁₋ₓAlₓCN-Schicht mit x = 0,65 bis 0,95 eine Al₂O₃-Schicht als Außenschicht angeordnet ist.

Die Verwendung einer Ti₁₋ₓAlₓN-, Ti₁₋ₓAlₓC- oder Ti₁₋ₓAlₓCN-Schicht anstelle einer nach dem Stand der Technik allgemein verwendeten TiCN-Schicht hat den Vorteil, dass die Wärmeleitfähigkeit in der unterhalb der Al₂O₃-Schicht angeordneten Schicht um etwa 80% geringer ist, so dass sich die Ti₁₋ₓAlₓN-, Ti₁₋ₓAlₓC- oder Ti₁₋ₓAlₓCN-Schicht als signifikant verbesserte thermische Isolation zum Substratkörper erweist. Die äußere Al₂O₃-Schicht ist auch oxidationsbeständiger und im Vergleich zu einer TiCN-Außenlage um ca. 50% härter, so dass sich eine höhere Verschleißbeständigkeit ergibt.

Überraschenderweise ist darüber hinaus festgestellt worden, dass eine Ti₁₋ₓAlₓN-, Ti₁₋ₓAlₓC- oder Ti₁₋ₓAlₓCN-Schicht als Zwischenlage im Vergleich zu einer TiN- oder TiCN-Zwischenlage keine Rissneigung besitzt, so dass sich das nach dem Stand der Technik nachteilig auswirkende typische Rissnetz nicht ausbildet. Insbesondere bei unterbrochenem Schnitt wirkt sich der verbesserte Rissbildungswiderstand standzeiterhöhend aus.

Die Ti₁₋ₓAlₓCN-, Ti₁₋ₓAlₓC- oder die Ti₁₋ₓAlₓN-Schicht kann einphasig sein und eine kubische Struktur aufweisen, oder mehrphasig sein und neben einer kubischen Hauptphase eine weitere Phase in Wurtzitstruktur und/oder TiN aufweisen. Bis zu 30 Massen% können amorphe Schichtbestandteile enthalten sein. Der Chlorgehalt liegt zwischen 0,01 bis zu 3 At%.

Nach einer Weiterbildung der Erfindung kann eine TiN- und/oder TiCN-Schicht als Anbindungsschicht an den Substratkörper, der aus einem Hartmetall, einem Cermet oder einer Keramik besteht, verwendet werden, so dass die Schichtfolge von innen nach außen TiN- oder TiCN-TiAlC(N)-Al₂O₃ lautet.

Im Rahmen der vorliegenden Erfindung sind auch zwischen der Al₂O₃-Außenschicht und der Ti₁₋ₓAlₓN-Schicht, Ti₁₋ₓAlₓC-Schicht oder der Ti₁₋ₓAlₓCN-Schicht TiCN-Schichten möglich.

Vorzugsweise liegt der Aluminiumanteil als Metallanteil zwischen 70% und 90%. Die Schichtdicke einer Ti₁₋ₓAlₓN-Schicht, Ti₁₋ₓAlₓC-Schicht oder einer Ti₁₋ₓAlₓCN-Schicht kann zwischen 2 µm bis 10 µm, vorzugsweise 3 µm bis 7 µm, variieren. Die vorgenannte Schicht kann auch Anteile an hexagonalem Aluminiumnitrid enthalten, maximal 25%.

Im Rahmen der vorliegenden Erfindung ist es auch möglich, anstelle einer einzigen Zwischenlage eine mehrlagige Schicht aus einer oder mehreren Doppellagen oder Dreifachlagen des Typs (Ti₁₋ₓAlₓN, Ti₁₋ₓAlₓC, Ti₁₋ₓAlₓCN)ₙ mit n = natürlicher Zahl anzuordnen. Die TiAlN/TiAlCN/TiAlC-Wechselschicht besitzt dann eine Gesamtdicke, die sich aus der Summe der Dicken jeder einzelnen Schicht ergibt, welche zwischen 1 nm bis 5 nm liegt. Vorzugsweise sollte die Gesamtdicke mindestens 1 µm bis 5 µm betragen. Im einfachsten Fall werden jeweils dünne, lediglich einige nm dicke Einzellagen aus Ti₁₋ₓAlₓN oder Ti₁₋ₓAlₓCN oder Ti₁₋ₓAlₓC nacheinander bis zum Erreichen der gewünschten Gesamtdicke zwischen 1 µm und 5 µm aufgetragen. Es ist jedoch auch ein alternierendes Schichtsystem aus den vorgenannten Zusammensetzungen möglich, einschließlich solcher Schichten, die Lagen mit einem Gradientenverlauf besitzen, bei dem der C-Anteil nach außen sinkt oder steigt.

Die TiAlN-, TiAIC- oder TiAICN-Schicht kann bis zu 30% amorphe Bestandteile und Chlorgehalte bis zu 3 At% beinhalten.

Zur Herstellung wird der aus einem Hartmetall, einem Cermet oder einer Keramik bestehende Substratkörper einer CVD-Beschichtung bei Beschichtungstemperaturen zwischen 650 °C und 900 °C unterzogen, wobei in die Gasatmosphäre Titan- und Aluminiumchloride sowie Ammoniak zur Herstellung einer TiAlN-Schicht eingeleitet werden. Nach Herstellung einer ersten, zwischen 2 µm und 10 µm, vorzugsweise 3 µm bis 7 µm, dicken Schicht wird in konventioneller Weise mittels des CVD-Verfahrens eine mindestens 2 µm, maximal 10 µm dicke Al₂O₃-Schicht aufgetragen.

## Patentansprüche

1. Hartstoffbeschichteter Körper mit mehreren, jeweils mittels CVD auf ein Substrat aufgetragenen Schichten,
**dadurch gekennzeichnet, dass** das Substrat ein Hartmetall, ein Cermet oder eine Keramik ist, auf dem eine Al₂O₃-Schicht als Außenschicht auf einer Ti₁₋ₓAlₓN-Schicht und/oder Ti₁₋ₓAlₓC-Schicht und/oder Ti₁₋ₓAlₓCN-Schicht mit x = 0,65 bis 0,95 angeordnet ist, wobei der Körper ein Schneidwerkzeug für unterbrochene Schnitte ist.

2. Hartstoffbeschichteter Körper nach Anspruch 1, **gekennzeichnet durch** eine TiN- und/oder TiCN-Schicht als Anbindungsschicht an das Substrat.

3. Hartstoffbeschichteter Körper nach Anspruch 1 oder 2, **dadurch gekennzeichnet, dass** zwischen der Al₂O₃-Außenschicht und der Ti₁₋ₓAlₓN-Schicht, Ti₁₋ₓAlₓC-Schicht oder Ti₁₋ₓAlₓCN-Schicht eine TiCN-Schicht angeordnet ist.

4. Hartstoffbeschichteter Körper nach einem der Ansprüche 1 bis 3, **dadurch gekennzeichnet, dass** in der Ti₁₋ₓAlₓN-Schicht, Ti₁₋ₓAlₓC-Schicht oder Ti₁₋ₓAlₓCN-Schicht 0,7 ≤ x ≤ 0,9 ist.

5. Hartstoffbeschichteter Körper nach einem der Ansprüche 1 bis 4, **dadurch gekennzeichnet, dass** unterhalb der Al₂O₃-Schicht eine mehrlagige Schicht aus einer oder mehreren Doppellagen oder Dreifachlagen aus der Gruppe (Ti₁₋ₓAlₓN, Ti₁₋ₓAlₓCN, Ti₁₋ₓAlₓC)ₙ angeordnet ist.

6. Hartstoffbeschichteter Körper nach einem der Ansprüche 1 bis 5, **dadurch gekennzeichnet, dass** die Dicke der äußeren Schicht zwischen 1 µm bis 5 µm, die Dicke der Ti₁₋ₓAlₓN-Schicht, Ti₁₋ₓAlₓC-Schicht oder Ti₁₋ₓAlₓCN-Schicht 1 µm bis 5 µm und die Dicke etwaiger weiterer Anbindungs- oder Zwischenschichten zwischen 1 µm bis 5 µm liegt.

7. Hartstoffbeschichteter Körper nach einem der Ansprüche 1 bis 6, **dadurch gekennzeichnet, dass** die Ti₁₋ₓAlₓN-Schicht, Ti₁₋ₓAlₓC-Schicht oder Ti₁₋ₓAlₓCN-Schicht maximal 25% an hexagonalem AIN enthält.

8. Hartstoffbeschichteter Körper nach einem der Ansprüche 1 bis 7, **dadurch gekennzeichnet, dass** die Ti₁₋ₓAlₓN-Schicht, Ti₁₋ₓAlₓC-Schicht oder Ti₁₋ₓAlₓCN-Schicht kein Rissnetz ausbildet.

9. Verwendung eines hartstoffbeschichteten Körpers gemäß einem der Ansprüche 1 bis 8 als Schneidwerkzeug zum Zerspanen mit unterbrochenem Schnitt.

## Claims

1. Hard-coated body having a plurality of layers each applied by means of CVD to a substrate,
**characterized in that** the substrate is a hard metal, a cermet or a ceramic on which an Al₂O₃ layer is deposited as an outer layer on a Ti₁₋ₓAlₓN layer and/or Ti₁₋ₓAlₓC layer and/or Ti₁₋ₓAlₓCN layer with x = 0.65 to 0.95, the body being a cutting tool for interrupted cuts.

2. Hard-coated body according to claim 1, **characterized by** a TiN and/or TiCN layer as a bonding layer to the substrate.

3. Hard-coated body according to claim 1 or 2, **characterized in that** a TiCN layer is arranged between the Al₂O₃ outer layer and the Ti₁₋ₓAlₓN layer, Ti₁₋ₓAlₓC layer or Ti₁₋ₓAlₓCN layer.

4. Hard-coated body according to one of claims 1 to 3, **characterized in that** Ti₁₋ₓAlₓN layer, Ti₁₋ₓAlₓC layer or Ti₁₋ₓAlₓCN layer is 0.7 ≤ x ≤ 0.9.

5. Hard-coated body according to one of claims 1 to 4, **characterized in that** a multi-ply layer of one or a plurality of double layers or triple layers from the group (Ti₁₋ₓAlₓN, Ti₁₋ₓAlₓCN, Ti₁₋ₓAlₓC)ₙ is arranged beneath the Al₂O₃ layer.

6. Hard-coated body according to one of claims 1 to 5, **characterized in that** the thickness of the outer layer is between 1 µm to 5 µm, the thickness of the Ti₁₋ₓAlₓN layer, Ti₁₋ₓAlₓC layer or Ti₁₋ₓAlₓCN layer is 1 µm to 5 µm and the thickness of any additional bonding or intermediate layers is between 1 µm to 5 µm.

7. Hard-coated body according to one of claims 1 to 6, **characterized in that** the Ti₁₋ₓAlₓN layer, Ti₁₋ₓAlₓC layer or Ti₁₋ₓAlₓCN layer contains a maximum of 25 % of hexagonal AIN.

8. Hard-coated body according to one of claims 1 to 7, **characterized in that** the Ti₁₋ₓAlₓN layer, Ti₁₋ₓAlₓC layer or Ti₁₋ₓAlₓCN layer does not form a cracking network.

9. Use of a hard-coated body according to one of claims 1 to 8 as a cutting tool for cutting with interrupted cutting.

## Revendications

1. Corps revêtu d'un matériau dur, présentant plusieurs couches à chaque fois appliquées au moyen d'un procédé de dépôt chimique en phase vapeur (CVD) sur un substrat,
**caractérisé en ce que** le substrat est un métal dur, un cermet ou une céramique, sur lequel est disposé une couche d'Al₂O₃ comme couche externe sur une couche de Ti₁₋ₓAlₓN et/ou de Ti₁₋ₓAlₓC et/ou de Ti₁₋ₓAlₓNC, avec x = 0,65 à 0,95, dans lequel le corps est un outil de coupe pour des coupes discontinues.

2. Corps revêtu d'un matériau dur selon la revendication 1, **caractérisé par** une couche de TiN et/ou de TiCN comme couche de liaison sur le substrat.

3. Corps revêtu d'un matériau dur selon la revendication 1 ou 2, **caractérisé en ce qu'**une couche de TiCN est disposée entre la couche externe d'Al₂O₃ et la couche de Ti₁₋ₓAlₓN, la couche de Ti₁₋ₓAlₓC ou la couche de Ti₁₋ₓAlₓNC.

4. Corps revêtu d'un matériau dur selon l'une quelconque des revendications 1 à 3, **caractérisé en ce que** dans la couche de Ti₁₋ₓAlₓN, la couche de Ti₁₋ₓAlₓC ou la couche de Ti₁₋ₓAlₓCN, 0,7 ≤ x ≤ 0,9 est satisfait.

5. Corps revêtu d'un matériau dur selon l'une quelconque des revendications 1 à 4, **caractérisé en ce qu'**une couche à plusieurs épaisseurs, composée d'une ou de plusieurs doubles ou triples strates du groupe (Ti₁₋ₓAlₓN, Ti₁₋ₓAlₓCN, Ti₁₋ₓAlₓC)ₙ est disposée sous la couche d'Al₂O₃.

6. Corps revêtu d'un matériau dur selon l'une quelconque des revendications 1 à 5, **caractérisé en ce que** l'épaisseur de la couche la plus à l'extérieur va de 1 µm à 5 µm, l'épaisseur de la couche de Ti₁₋ₓAlₓN, de la couche de Ti₁₋ₓAlₓC ou de la couche de Ti₁₋ₓAlₓCN de 1 µm à 5 µm et l'épaisseur de quelconques autres couches de liaison ou intermédiaires de 1 µm à 5 µm.

7. Corps revêtu de matériau dur selon l'une quelconque des revendications 1 à 6, **caractérisé en ce que** la couche de Ti₁₋ₓAlₓN, la couche de Ti₁₋ₓAlₓC ou la couche de Ti₁₋ₓAlₓCN contient au maximum 25 % d'AIN hexagonal.

8. Corps revêtu de matériau dur selon l'une quelconque des revendications 1 à 7, **caractérisé en ce que** la couche de Ti₁₋ₓAlₓN, la couche de Ti₁₋ₓAlₓC ou la couche de Ti₁₋ₓAlₓCN ne forme pas de réseau de fissures.

9. Utilisation d'un corps revêtu d'un matériau dur selon l'une quelconque des revendications 1 à 8 comme outil de coupe pour l'usinage avec élimination de copeaux avec une coupe discontinue.
